# EUROPÄISCHE PATENTSCHRIFT

(11) **EP 0 736 216 B1**
(45) Veröffentlichungstag und Bekanntmachung des Hinweises auf die Patenterteilung: **03.09.1997**
(21) Anmeldenummer: 95902764.0
(22) Anmeldetag: 14.12.1994
(51) Int. Cl.: H01H 1/02

(54) **KONTAKTWERKSTOFF AUF SILBERBASIS ZUR VERWENDUNG IN SCHALTGERÄTEN DER ENERGIETECHNIK**
SILVER-BASED CONTACT MATERIAL FOR SWITCHGEARS USED IN POWER ENGINEERING
MATERIAU DE CONTACT A BASE D'ARGENT POUR APPAREILS DE COMMUTATION UTILISES EN GENIE EN MATIERE D'ENERGIE

(30) Priorität: 20.12.1993 DE 4343550
(43) Veröffentlichungstag der Anmeldung: 09.10.1996
(73) Patentinhaber: SIEMENS AKTIENGESELLSCHAFT, 80333 München (DE)
(72) Erfinder: HAUNER, Franz, D-91341 Röttenbach (DE); MÜLLER, Manfred, D-92224 Amberg (DE); TIEFEL, Günter, D-90766 Fürth (DE)
(86) Internationale Anmeldenummer: DE9401488
(87) Internationale Veröffentlichungsnummer: WO9517758

(56) Entgegenhaltungen:
- WO-A-92/22080
- DE-A- 4 201 940

## Beschreibung

Die Erfindung bezieht sich auf einen Kontaktwerkstoff auf Silberbasis zur Verwendung in Schaltgeräten der Energietechnik, insbesondere für Kontaktstücke in Niederspannungsschaltgeräten, der neben Silber als Wirkkomponenten zumindest Eisenoxid und Zirkonoxid enthält.

Für Kontaktstücke in Niederspannungsschaltgeräten der Energietechnik, z.B. Leistungsschaltern sowie Gleichstrom- und Hilfsschützen, sind Kontaktwerkstoffe einerseits des Systems Silber-Metall (AgMe) und andererseits des Systems Silber-Metalloxid (AgMeO) bekannt. Vertreter des ersten Systems sind beispielsweise Silber-Nickel (AgNi) oder Silber-Eisen (AgFe); Vertreter des zweiten Systems sind insbesondere Silber-Cadmiumoxid (AgCdO) oder Silber-Zinnoxid (AgSnO₂). Zu letzterem können weitere Metalloxide, wie insbesondere Wismutoxid (Bi₂O₃), Kupferoxid (CuO) und/oder Tantaloxid (Ta₂O₅), kommen.

Die praktische Verwendbarkeit eines Kontaktwerkstoffes auf Silber-Metall- bzw. Silber-Metalloxid-Basis wird durch das sogenannte elektrische Kontakteigenschaftsspektrum bestimmt. Maßgebliche Kenngrößen sind dabei die Lebensdauerschaltzahl einerseits, die durch den Abbrand des Schaltstückes bestimmt wird, und die sogenannte Übertemperatur andererseits, d.h. die Erwärmung einer Kontaktbrücke, welche sich im wesentlichen aus dem elektrischen Widerstand des genannten Kontaktaufbaus ergibt. Daneben sind eine hinreichend geringe Verschweißneigung der Kontaktstücke und weiterhin eine Korrosionsbeständigkeit wichtig, da insbesondere durch Langzeitkorrosion des Werkstoffes in Luftschaltgeräten sich die Schalteigenschaften mit der Zeit verändern können.

Aus der DE-OS 41 17 311 ist ein Kontaktwerkstoff der eingangs genannten Art bekannt, bei dem als Wirkkomponenten in Kombination Eisenoxid in Massenanteilen zwischen 1 und 50 % und ein Oxid eines weiteren chemischen Elementes in Massenanteilen zwischen 0,01 und 5 % vorliegen. Als weiteres Metalloxid ist dort unter anderem Zirkonoxid genannt. Es hat sich gezeigt, daß speziell die Kombination von Eisenoxid und Zirkonoxid ein günstiges Schalteigenschaftsspektrum hat.

Letzterer neue Werkstoff kann in vielen Anwendungsfällen vorteilhafterweise bisher verwendete Silber-Nickel-Werkstoffe ersetzen, die in zunehmendem Maße wegen der bei der Herstellung anfallenden Nickelstäube und deren Schadwirkungen auf den menschlichen Organismus als toxisch angesehen werden. Ein Werkstoff speziell der Konstitution AgFe₂O₃/ Fe₃O₄ZrO₂ zeichnet sich neben geringer Kontakterwärmung, stabilem Erwärmungsverhalten, geringer Neigung zum Verschweißen und hoher Lebensdauer insbesondere auch durch eine gute Korrosionsbeständigkeit aus.

Aufgabe der Erfindung ist es daher, eine Werkstoff auf der Basis von Silber, Eisenoxid und Zirkonoxid weiter zu verbessern.

Die Aufgabe ist erfindungsgemäß durch einen Zusatz eines weiteren Oxides der sechsten Nebengruppe des Periodensystems und/oder eines Mischoxides, das aus Eisenoxid und dem Oxid eines Elementes der sechsten Nebengruppe des Periodensystems besteht. Vorzugsweise ist der Zusatz ein Mischoxid mit den Elementen Eisen und Wolfram, insbesondere ist der Zusatz Ferrowolframat (FeWO₄).

Der erfindungsgemäße Werkstoff ist bezüglich der Wirkkomponenten vorzugsweise durch Massenanteile von 1 bis 50 % Eisenoxid und 0,1 bis 5 % Zirkonoxid mit einem Zusatz in Massenanteilen von 0,01 bis 5 % des weiteren Oxides, Rest Silber, gekennzeichnet. Speziell beim Zusatz von Ferrowolframat als weiteres Oxid ist der Werkstoff in Massenanteilen durch 2 bis 20 % Eisenoxid, 0,05 bis 5 % Zirkonoxid und 0,01 bis 2 % Ferrowolframat, Rest Silber gekennzeichnet. Dabei hat sich gezeigt, daß der Anteil an Ferrowolframat in Massenanteilen weniger als 1 %, insbesondere weniger als 0,05 % betragen kann.

Untersuchungen haben ergeben, daß beim erfindungsgemäßen Kontaktwerkstoff das Einschaltvermögen hinsichtlich der Schweißgrenzstromstärke verbessert ist. Damit ergeben sich in überraschender Weise erweiterte Anwendungsmöglichkeiten als Silber-Nickel-Ersatzwerkstoffe.

Weitere Vorteile und Einzelheiten der Erfindung ergeben sich aus der nachfolgenden Beschreibung von Beispielen, wobei insbesondere auf die Tabelle Bezug genommen wird.

In der Tabelle ist das Einschaltvermögen für einen erfindungsgemäßen Werkstoff im Vergleich zu den Werkstoffen des Standes der Technik angegeben. Zur Messung dient in allen Fällen ein 15 kW Schütz.

Zur Herstellung eines Kontaktwerkstoffes AgFe₂O₃5,4-ZrO₂lFeWO₄0,4 werden entsprechend eingewogene Anteile von Silberpulver, Eisenoxidpulver, Zirkonoxidpulver und Ferrowolframat-Pulver gemischt. Dazu werden handelsübliche Oxidpulver von Eisen, Zirkon und Ferrowolframat verwendet.

Durch Naßmischen der Oxidpulver wird eine Pulvermischung zubereitet. Aus der Pulvermischung werden entweder durch Strangpressen Bänder bzw. Drähte des Werkstoffes als Halbzeug für Kontaktauflagen oder aber es werden unmittelbar durch sogenannte Formteiltechnik Kontaktstücke hergestellt. In beiden Fällen ist für eine sichere Verbindungstechnik mit dem Kontaktträger vorteilhaft, Zwei-Schicht-Bänder bzw. Zwei-Schicht-Kontaktstücke mit einer lötfähigen Silberschicht auf der Rückseite herzustellen.

Bei der Herstellung des Werkstoffes können die Konzentrationen der einzelnen Wirkkomponenten variiert werden. Zur Herstellung geeigneter Pulvermischungen aus Silber, Eisenoxid, Zirkonoxid und Ferrowolframat kommt auch das sogenannte mechanische Legieren von Silber- und Einzeloxidpulvern in Frage. Dadurch werden die Gefügeeigenschaften des fertigen Werkstoffes vorteilhaft beeinflußt.

In der Tabelle wird der hergestellte AgFe₂O₃5,4 ZrO₂l-FeWO₄O,4-Werkstoff mit zwei vom Stand der Technik vorbekannten Werkstoffen verglichen. Aufgeführt ist jeweils die Schweißgrenzstromstärke der Kontaktwerkstoffe bzw. die Stromtragfähigkeit des Gerätes, die unter gleichen Randbedingungen am 15 kW/Schütz gemessen wurde. Die übrigen Kontakteigenschaften der Werkstoffe entsprechen den für Schützanwendungen gestellten Anforderungen.

Aus der Tabelle ist entnehmbar, daß ein Werkstoff der Zusammensetzung AgFe₂O₃5,4ZrO₂l bereits eine höhere Schweißgrenzstromstärke als der üblicherweise verwendete AgNi2O Werkstoff hat. Wird diesem Werkstoff ein Zusatz von 0,4 % Massenanteilen FeWO₄ zugegeben, so ist das Einschaltvermögen durch die Stromtragfähigkeit des Gerätes und nicht durch die Schweißgrenzstromstärke begrenzt. Die Schweißgrenzstromstärke ist mindestens um 20 % erhöht.

**Tabelle**

| Werkstoff | Einschaltvermögen |
|---|---|
| AgNi2O | 500 A Schweißgrenzstromstärke |
| AgFe₂O₃5,4ZrO₂l | 550 A Schweißgrenzstromstärke |
| AgFe₂O₃5,4ZrO₂lFeWO₄0,4 | 650 A Stromtragfähigkeit |

## Patentansprüche

1. Kontaktwerkstoff auf Silberbasis zur Verwendung in Schaltgeräten der Energietechnik, insbesondere für Kontaktstücke in Niederspannungsschaltern, der neben Silber (Ag) als Wirkkomponenten zumindest Eisenoxid (Fe₂O₃/Fe₃O₄) und Zirkonoxid (ZrO₂) enthält, **gekennzeichnet** durch einen Zusatz eines weiteren Oxides der sechsten Nebengruppe des Periodensystems und/oder eines Mischoxides, das aus Eisenoxid und dem Oxid eines Elementes der sechsten Nebengruppe des Periodensystems besteht.

2. Kontaktwerkstoff nach Anspruch 1, **dadurch gekennzeichnet,** daß der Zusatz ein Mischoxid mit den Elementen Eisen (Fe) und Wolfram (W) ist.

3. Kontaktwerkstoff nach Anspruch 2, **dadurch gekennzeichnet,** daß der Zusatz Ferrowolframat (FeWO₄) ist.

4. Kontaktwerkstoff nach Anspruch 1, **dadurch gekennzeichnet,** daß als Wirkkomponenten Eisenoxid (Fe₂O₃/Fe₃O₄) in Massenanteilen von 1 bis 50 % und Zirkonoxid (ZrO₂) in Massenanteilen von 0,01 bis 5 % und ein weiteres Oxid in Massenanteilen von 0,01 bis 5 % vorhanden sind.

5. Kontaktwerkstoff nach Anspruch 4, wobei der Zusatz Ferrowolframat (FeWo₄) ist, **gekennzeichnet,** durch Massenanteile von 2 bis 20 % Eisenoxid (Fe₂O₃/ Fe₃O₄), 0,05 bis 5 % Zirkonoxid (ZrO) und 0,05 bis 2 % Ferrowolframat (FeWO₄), Rest Silber (Ag).

6. Kontaktwerkstoff nach Anspruch 5, **dadurch gekennzeichnet,** daß der Massenanteil an Ferrowolframat (FeWO₄) weniger als 1 % beträgt.

7. Kontaktwerkstoff nach Anspruch 6, **dadurch gekennzeichnet,** daß der Massenanteil an Ferrowolframat (Fe₃WO₄) weniger als 0,5 m% beträgt.

## Claims

1. Silver-based contact material for use in switchgear pertaining to power engineering, in particular for contact pieces in low-voltage switches, which material in addition to silver (Ag) contains as active components at least iron oxide (Fe₂O₃/Fe₃O₄) and zirconium oxide (ZrO₂), characterised by an addition of a further oxide of the sixth subgroup of the periodic system and/or a mixed oxide, which consists of iron oxide and the oxide of an element of the sixth subgroup of the periodic system.

2. Contact material according to claim 1, characterised in that the addition is a mixed oxide having the elements iron (Fe) and tungsten (W).

3. Contact material according to claim 2, characterised in that the addition is ferrotungstate (FeWO₄).

4. Contact material according to claim 1, characterised in that iron oxide (Fe₂O₃/Fe₃O₄) in mass fractions of 1 to 50 % and zirconium oxide (ZrO₂) in mass fractions of 0.01 to 5 % and a further oxide in mass fractions of 0.01 to 5 % are provided as active components.

5. Contact material according to claim 4, wherein the addition is ferrotungstate (FeWo₄), characterised by mass fractions of 2 to 20 % iron oxide (Fe₂O₃/Fe₃O₄), 0.05 to 5 % zirconium oxide (ZrO) and 0.05 to 2 % ferrotungstate (FeWO₄), remainder silver (Ag).

6. Contact material according to claim 5, characterised in that the mass fraction of ferrotungstate (FeWO₄) amounts to less than 1 %.

7. Contact material according to claim 6, characterised in that the mass fraction of ferrotungstate (Fe₃WO₄) amounts to less than 0.5 m%.

## Revendications

1. Matière de contact à base d'argent pour emploi dans des appareils de commutation dans la technique des courants forts et, plus particulièrement, dans des pièces de contact dans des commutateurs en basse tension, et qui, outre de l'argent, renferme comme constituants actifs, au moins de l'oxyde de fer (Fe₂O₃ / Fe₃O₄ ) et de l'oxyde de zirconium (ZrO₂), caractérisée par une addition d'un autre oxyde du sixième sous-groupe de la classification périodique des éléments et/ou un oxyde mixte constitué d'oxyde de fer et de l'oxyde d'un élément du sixième sous -groupe de la classification périodique des éléments.

2. Matière de contact selon revendication 1, caractérisée en ce que l'additif est un oxyde mixte ayant les éléments fer et tungstène.

3. Matière de contact selon revendication 2, caractérisée en ce que l'additif est du ferrotungstate (FeW0₄).

4. Matière de contact selon revendication 1, caractérisée en ce que les constituants actifs représentent, en proportions pondérales, pour l'oxyde de fer (Fe₂O₃/Fe₃O₄ ) entre 1% et 50 %, l'oxyde de zirconium (ZrO₂) entre 0,01 % et 5 %, et un autre oxyde entre 0,01 % et 5 %.

5. Matière de contact selon revendication 4, dans laquelle l'additif actif est du ferrotungstate, caractérisée par des proportions pondérales de 2% à 20 % d'oxyde de fer (Fe₂O₃ / Fe₃O₄), de 0,05% à 5 % d'oxyde de zirconium (ZrO) et 0,05% à 2 % de ferrotungstate (FeW0₄) le reste étant de l'argent (Ag).

6. Matière de contact selon revendication 5, caractérisée en ce que la proportion pondérale de ferrotungstate (FeW0₄) est inférieure à 1 %.

7. Matière de contact selon revendication 6, caractérisée en ce que la proportion pondérale de ferrotungstate (FeW0₄) est inférieure à 0,5 %.
